# EUROPÄISCHE PATENTSCHRIFT

(11) **EP 0 375 914 B1**
(45) Veröffentlichungstag und Bekanntmachung des Hinweises auf die Patenterteilung: **16.06.1993**
(21) Anmeldenummer: 89121284.7
(22) Anmeldetag: 17.11.1989
(51) Int. Cl.: C23C 4/12

(54) **Verfahren zum Beschichten von Formteilen aus Faserverbundwerkstoffen**
Process for coating fibre-reinforced composites
Procédé pour le revêtement de matériaux composites contenant des fibres

(30) Priorität: 30.12.1988 DE 3844290
(43) Veröffentlichungstag der Anmeldung: 04.07.1990
(73) Patentinhaber: URANIT GmbH, D-52409 Jülich (DE); THYSSEN GUSS AG, 45473 Mülheim (DE)
(72) Erfinder: Schmitz, Bernd Horst, D-5190 Stolberg (DE); Häuser, Bodo, D-4630 Bochum (DE); Kaiser, Hartmut, Dr., D-4330 Mühlheim (DE)
(74) Vertreter: Gottlob, Peter, Dipl.-Ing.

(56) Entgegenhaltungen:
- EP-A- 0 124 432
- EP-A- 0 263 469
- DE-A- 2 421 264
- DE-B- 2 615 022
- GB-A- 809 956
- US-A- 3 427 185
- TRANSACTIONS OF THE INSTITUTE OF METAL FINISHING, Band 64, Nr. 1, Februar 1986, Birmingham, GB; C.J.S.GUEST: "Plasma and detonation gun coatings", Seiten 33-38
- PATENT ABSTRACTS OF JAPAN, Band 10, Nr. 71 (C-334)[2128], 20 März 1986; & JP-A-60 208 467

## Beschreibung

Die Erfindung betrifft ein Verfahren zum Beschichten von Formteilen aus Faserverbundwerkstoffen mit hochschmelzenden Werkstoffen wie Metall, Keramik oder Kombinationen dieser Werkstoffe gemäß dem Oberbegriff des Patentanspruchs.

Aus der DE-PS 31 36 283 ist ein Verfahren zum Bedampfen der Oberfläche kohlefaserverstärkter Kunststoffteile z.B. mit Aluminium bekannt, bei dem im Zuge der Vorbehandlung die Kunststoffmatrix so weit abgetragen wird, bis die Kohlefasern teilweise freigelegt sind. Dadurch erhält man eine gute Haftung zwischen dem Kunststoffteil und dem aufgedampften Metall. Die Anwendung dieses Verfahrens ist jedoch auf eine relativ geringe Zahl metallischer Werkstoffe begrenzt.

Aus der DE-OS 35 27 912 ist ein Verfahren bekannt, bei dem auf einem Formteil aus Faserverbundwerkstoff unter Verwendung von Phenolformaldehyd als Matrixmaterial plasmagespritzte Beschichtungen aufgetragen werden. Allerdings ist der Anwendungsbereich dieses Verfahrens sehr eingeschränkt, da mit dem vorgeschlagenen Matrixmaterial nur Formteile mit geringen Anforderungen an die Festigkeit sowie an die Dehnfähigkeit hergestellt werden können. In dieser Druckschrift wird darauf hingewiesen, daß andere Matrixmaterialien versagt hätten, da sie sich chemisch zersetzen und ihr Volumen ändern.

In der EP-PS 0 124 432 ist ein Verfahren zur Beschichtung eines Werkstücks mittels Plasmastrahls beschrieben, bei dem man das Werkstück mit Hilfe eines Flüssiggases kühlt. Damit sollen auch Materialien beschichtet werden können, die bei über 120° C instabil werden. Andererseits haben z.B. Faserverbundwerkstoffe eine relativ geringe Wärmeleitfähigkeit, so daß die Gefahr örtlicher Überhitzungen besteht, die die Formbeständigkeit und die Festigkeit von Werkstücken aus derartigen Stoffen beeinträchtigen können.

In der Druckschrift "Transactions of the Institute of Metal Finishing", Band 64, Nr. 1, 1986, Seiten 33 - 38 wird u.a. ein Verfahren zum Plasmaspritzen beschrieben, bei dem die Substratoberfläche zunächst entfettet und sodann mit Korund gestrahlt wird. Während des Plasmaspritzens kann das Substrat mit einem CO₂-Strom gekühlt werden, wodurch die Werkstücktemperatur unter 150° C gehalten werden kann.

Der Erfindung liegt die Aufgabe zugrunde, ein Beschichtungsverfahren der gattungsgemäßen Art anzugeben, mit dem ohne Beeinträchtigung der Formbeständigkeit und der Festigkeit als Folge unzureichender Kühlung Formteile aus Faserverbundwerkstoffen mit einer Vielzahl unterschiedlicher hochschmelzender Werkstoffe wie Metalle, keramische Werkstoffe sowie deren Kombinationen bei hoher Haftfestigkeit beschichtet werden können.

Für die Lösung dieser Aufgabe werden die im Kennzeichen des Patentanspruchs genannten Maßnahmen vorgeschlagen.

Mit dem erfindungsgemäßen Verfahren können Formteile aus Faserverbundwerkstoff außer mit Metallen wie Al, Cu, Ni, Co, NiCrBSi-Legierungen, auch mit keramischen oder metall-keramischen Werkstoffen wie Al₂ O₃/TiO₂, ZrO₂/Y₂O₃ sowie karbidischen Werkstoffen wie WC/Co, die im Vergleich zu Faserverbundwerkstoffen mit einer Kunststoffmatrix sehr hohe Schmelztemperaturen von bis zu über 3000° C haben, beschichtet werden.

Das Verfahren läßt sich für Verbundwerkstoffe mit allen gängigen Fasermaterialien wie Kohlenstoff, Glas, Aramid, Bor und Matrixsystemen wie Epoxid-, Polyester- und Polyimidharze einsetzen. Trotz der beim Plasmaspritzen auftretenden hohen Temperaturen im Plasmastrahl werden die Geometrie und die physikalischen Eigenschaften der beschichteten Formteile nicht beeinträchtigt. Sowohl bei Hohlkörpern als auch bei plattenförmigen Formteilen wird eine hohe Haftfestigkeit der Schichten erzielt, da Edelkorund keine Verunreinigungen aufweist und durch das Abblasen vollständig entfernt wird. Die Schichtdicken können von etwa 50 µm bis zu einigen 100 µm betragen, ohne daß sich Spannungen in der Übergangszone zwischen Faserverbund- und Beschichtungswerkstoff aufbauen.

Ein Ausführungsbeispiel der Erfindung wird im folgenden erläutert:
Ein Spalttopf aus kohlefaserverstärktem Kunststoff mit einem Innendurchmesser von 100 mm und einer Wandstärke von 1 mm soll mit einer 0,2 mm dicken Schicht aus ZrO₂/Y₂O₃ (93 Gew.-%/ 7 Gew.-%) auf seiner Innenfläche beschichtet werden. Hierzu wird die Innenfläche zunächst mittels Druckluftstrahlung mit Edelkorund behandelt und anschließend mit CO₂ bei 60 bar abgeblasen, um lose Partikel zu entfernen. Dabei kühlt sich das Formteil unter die Raumtemperatur ab.

Während des Plasmaspritzens wird auf dieselbe Weise weitergekühlt, indem die Innen- und Außenfläche des Spalttopfes mittels CO₂-Gasstrahlen, die bei einem Druck von 60 bar aus einer Vielzahl von Düsen austreten, beaufschlagt wird. Der Plasmastrahl wird von einem Kühlgasstrom aus Argon und einem weiteren Kühlgasstrom aus CO₂ eingehüllt. Dadurch bleibt die beschichtete Innenfläche unterhalb der Glasumwandlungstemperatur des Kunststoffs von ca. 150° C, so daß keine thermischen Zersetzungserscheinungen und damit verbundene Volumenänderungen der Matrix des Faserverbundwerkstoffs auftreten. Während des Plasmaspritzens werden der Plasmastrahl und das Formteil gegeneinander bewegt.

In entsprechender Weise können die Außenflächen von derartigen Hohlkörpern oder auch plattenförmige Formteile beschichtet werden. Das Plasmaspritzen kann in atmosphärischer Umgebung durchgeführt werden.

## Patentansprüche

1. Verfahren zum Beschichten von Formteilen aus Faserverbundwerkstoffen mit hochschmelzenden Werkstoffen wie Metall, Keramik oder Kombinationen dieser Werkstoffe mittels Plasmaspritzen, bei dem
a) vor dem Plasmaspritzen das Formteil mit Korund aufgerauht und gereinigt wird,
b) während des Plasmaspritzens die zu beschichtende Oberfläche des Formteils auf eine Temperatur unterhalb des Glasumwandlungspunktes gekühlt wird unter Verwendung eines CO₂-Gasstroms,
dadurch gekennzeichnet, daß
c) die zu beschichtende Oberfläche anschließend an die Korundbehandlung mit CO₂ bei 60 bar abgeblasen wird und
d) während des Plasmaspritzens auch die der zu beschichtenden Oberfläche abgewandte Seite des Formteils mit CO₂ gekühlt wird, wobei
e) der Plasmastrahl von einem Kühlgasstrom aus Argon oder Stickstoff und einem weiteren Kühlgasstrom aus CO₂ eingehüllt wird.

## Claims

1. Method of coating moulded parts formed from composite fibre materials, with high-melting materials, such as metal, ceramics or combinations of these materials, by means of plasma-spraying, wherein
a) the moulded part is roughened with corundum prior to the plasma-spraying process and cleaned,
b) during the plasma-spraying process, the surface of the moulded part to be coated is cooled to a temperature below the glass transformation point, using a stream of CO₂ gas,
characterised in that
c) subsequent to the corundum treatment, the surface to be coated is blasted with CO₂ at 60 bar; and
d) during the plasma-spraying process, the side of the moulded part remote from the surface to be coated is cooled with CO₂, whereby
e) the jet of plasma is enveloped by a stream of cooling argon or nitrogen gas and an additional stream of cooling CO₂ gas.

## Revendications

1. Procédé pour le revêtement de pièces moulées en matériaux composites contenant des fibres avec des matériaux à point de fusion élevé tels que métal, céramique ou une combinaison de ces matériaux au moyen de la pulvérisation par plasma dans lequel :
a) avant la pulvérisation par plasma on rend la pièce rugueuse avec du corindon et on nettoie,
b) pendant la pulvérisation du plasma on refroidit la surface de la pièce moulée à recouvrir à une température inférieure au point de transition vitreuse en utilisant un courant de CO₂,
caractérisé en ce que
c) la surface à recouvrir est balayée par un courant de CO₂ à 60 bars après le traitement au corindon et
d) pendant la pulvérisation de plasma la face opposée à celle qui est à recouvrir est refroidie aussi par du CO₂,
e) le courant de plasma étant entouré d'un courant de gaz argon réfrigérant, ou d'azote et d'un autre courant de gaz réfrigérant de CO₂.
